# EUROPÄISCHE PATENTSCHRIFT

(11) **EP 0 301 214 B1**
(45) Veröffentlichungstag und Bekanntmachung des Hinweises auf die Patenterteilung: **01.09.1993**
(21) Anmeldenummer: 88109418.9
(22) Anmeldetag: 14.06.1988
(51) Int. Cl.: D06M 15/00, D06M 15/564, D06M 15/263, A61L 15/07

(54) **Orthopädische Stützverbände mit Reaktivharz**
Orthopedic casting bandage with a reactive resin
Bandage orthopédique avec des résines réactives

(30) Priorität: 24.06.1987 DE 3720762; 07.08.1987 DE 3726268
(43) Veröffentlichungstag der Anmeldung: 01.02.1989
(73) Patentinhaber: BAYER AG, 51368 Leverkusen (DE); Karl Otto Braun KG, 67752 Wolfstein (DE)
(72) Erfinder: Richter, Roland, Dr., D-5000 Köln 80 (DE); Mayer, Wolfram, Dr., D-5068 Odenthal-Glöbusch (DE); Langen, Günter, Dr., D-6759 Wolfstein (DE); Leyser, Willy, Dipl.-Ing., D-6799 Bedesbach (DE)

(56) Entgegenhaltungen:
- EP-A- 0 021 004
- EP-A- 0 044 172
- LU-A- 43 631
- US-A- 4 609 578
- US-A- 4 613 537
- US-A- 4 668 563
- US-A- 4 940 047

## Beschreibung

Die Erfindung betrifft Konstruktionsmaterialien für medizinische Stützverbände, die außer einer Querelastizität noch eine Längselastizität aufweisen, ein Verfahren zu ihrer Herstellung und ihrer Verwendung.

Die erfindungsgemäßen Konstruktionsmaterialien bestehen im allgemeinen aus einer Trägerschicht, die mit einem Reaktivharz beschichtet und/oder imprägniert ist.

Im allgemeinen können die erfindungsgemäßen Konstruktionsmaterialien zur Versteifung, Formgebung und Abdichtung im medizinischen Bereich verwendet werden.

Aus der LU-A-0043631 ist ein Verfahren zur Herstellung von Geweben mit Dauerelastizität in Querrichtung bekannt geworden, welches insbesondere die Herstellung von Geweben mit verbesserten Dehnungscharakteristiken für Anwendungen betrifft, bei denen die Elastizität des Gewebes in einer Richtung eine bedeutende Größe für den Anwender ist.

Die EP-A-0021004 beschreibt u.a. orthopädische Stützverbände, die jedoch lediglich in Querrichtung dehnbar sind. Hierdurch ist ein faltenfreies Anlegen, insbesondere bei angewinkelten Gliedmaßen, kaum möglich. Diesen Nachteil kann auch die Lehre der US-A-4688563 nur unvollständig überwinden, denn diese lehrt zwar die Herstellung von orthopädischen Stützverbänden, die auch eine Längsdehnung aufweisen, die dort beschriebenen Verbände werden jedoch auf Basis von Glasfasern hergestellt, wodurch die mit Glasfasern verbundenen Nachteile, wie schlechte Röntgentransparenz und starke Staubneigung bei Entfernung des Verbandes etc. in Kauf genommen werden müssen. Dieses Dokument lehrt auch die Verwendung von Hochmodulfasern wie Polyararmiden, wodurch jedoch auch keine grundlegenden anwendungstechnischen Verbesserungen erreicht werden können, da zwar die Röntgentransparenz und die Staubneigung günstiger im Vergleich zu Glasfasern enthaltenden Stützverbänden bewertet werden kann, die Entfernung derartiger Verbände ist jedoch wegen der enthaltenen Hochmodulfasern problematisch.

Aus der DE-A-1958368 ist es bekannt, wie durch Schrumpfprozesse die Dehnbarkeit von Fasern in Längs- und Querrichtung beeinflußt werden kann.

Konstruktionsmaterialien, die aus einem flexiblen Träger bestehen, der mit einem wasserhärtenden Reaktivharz beschichtet oder getränkt ist, sind bereits bekannt. Beispielsweise sei die DE-A 23 57 931 genannt, in der Konstruktionsmaterialien aus flexiblen Trägern, wie Gewirken, Geweben oder Vliesen, beschrieben werden, die mit wasserhärtenden Reaktivharzen, wie Isocyanaten oder durch Isocyanatgruppen modifizierte Präpolymere, beschichtet oder getränkt sind. Um die Festigkeit dieser Konstruktionsmaterialien zu erhöhen, wurden Trägermaterialien aus Glasfasern verwendet (US-A-45 02 479). Diese bekannten Trägermaterialien sind jedoch nur in der Querrichtung dehnbar, in der Längsrichtung jedoch praktisch starr, um damit eine höhere Stabilität zu erreichen (US-A-45 02 479, Spalte 3, Zeile 45 bis 47).

Nachteilig an den nur in Querrichtung dehnbaren Trägermaterialien ist das Auftreten von Falten bei der Anbringung des Materials auf einem ungleichmäßigen Untergrund mit konischen Erhebungen bzw. variablen Radien, z.B. einem menschlichen Bein.

In der US-A-46 09 578 werden als Träger für Konstruktionsmaterialien Raschel- und Trikotgewirke aus Glasfasern genannt, die in einer bestimmten Wirkweise verarbeitet sind. Diese Träger weisen außer der Querdehnung eine Längsdehnung von wenigstens 22 bis 25 % auf. Die Längsdehnung ist bei diesen Gewirken aufgrund einer bestimmten Legart bei der Maschenbildung und der hohen Rückstellkräfte der Glasfasern (Elastizitätsmodul 7000 bis 9000 [daN/mm²]) gegeben.

Konstruktionsmaterialien auf Basis von Glasfasern, wie sie in der US-A-46 09 578 beschrieben werden, haben den Nachteil der schlechten Röntgentransparenz. Auch bilden sie an den Bruchstellen scharfe Kanten aus, die zu Verletzungen führen. Nachteilig ist außerdem das Auftreten von Glasstaub bei der Herstellung und dem Abnehmen des Konstruktionsmaterials.

Konstruktionsmaterialien wie sie in der US-A-46 09 578 beschrieben werden, lassen sich nicht mit anderen Fasern als Glasfasern herstellen. Andere Fasern als Glasfasern weisen wesentlich geringere Elastizitätsmodule auf, so daß man keine Träger mit vergleichbarer Längs- und Querdehnung erhält.

Es wurden orthopädische Stütsverbände gefunden, welche mit einem wasserhärtenden Reaktivharz imprägniert und/oder beschichtet sind, dadurch gekennzeichnet, daß sie aus organischen Fasern mit einem Elastizitätsmodul von 900 bis 2000 daN/mm² bestehen und vor der Aushärtung eine Dehnbarkeit in Längsrichtung von 15 - 200 % aufweisen.

Überraschenderweise weisen die erfindungsgemäßen Stützverbände außer einer Dehnung in Querrichtung auch eine in Längsrichtung auf.

Die Längsrichtung bedeutet in der Regel die Verarbeitungsrichtung des Textils, also beispielsweise in Richtung der Kette oder der Maschenstäbe.

Querrichtung bedeutet in der Regel senkrecht zur Verarbeitungsrichtung des Textils, also in Richtung von Schuß oder Maschenreihe.

Die erfindungsgemäßen Stützverbände können in verschiedenen geometrischen Formen vorliegen. Bevorzugt liegen sie in Bandform vor, wobei die lange Seite des Bandes der Verarbeitungsrichtung des Textils entspricht.

Organische Fasern für die erfindungsgemäßen Stützverbände sind Polyesterfasern.

Die Fasern für die erfindungsgemäßen Stützverbände sind an sich bekannt (Synthesefasern, Seiten 3 bis 10 und 153 bis 221 (1981), Verlag Chemie, Weinheim).

Das vorzugsweise in Längsrichtung eingearbeitete Fadensystem ermöglicht nach einem Schrumpfprozeß die elastische Dehnung in Längsrichtung.

Zur Erreichung der Längendehnbarkeit werden polyfile texturierte Filamentgarne aus Polyester eingesetzt.

Die elastischen Eigenschaften dieser Garne beruhen auf der im Verlauf des Texturierprozesses erhaltenen permanenten Kräuselung und Torsion der Fäden, die durch die thermoplastischen Eigenschaften der Materialien erreicht wird. Es können alle Typen von Texturierfäden verwendet werden, wie z.B. HE-Garne (hochelastische Kräuselgarne), Set-Garne, HB-Garne (Hochbauschgarne).

Das in Längsrichtung eingearbeitete Fadensystem wird durch Verbindungsfäden zusammengehalten, wobei sowohl Stapelfasergarne als auch polyfile Filamentgarne (Glattgarn) aus Polyester verwendet werden können. Die Festigkeit dieser Garne wird durch den Elastizitätsmodul (E-Modul) charakterisiert.

Die erfindungsgemäßen orthopädischen Stützverbände weisen im allgemeinen vor Aushärtung des Reaktivharzes eine Dehnbarkeit in Längsrichtung von 15 bis 200 %, bevorzugt von 15 bis 80 %, auf. Unter der Dehnbarkeit in Längsrichtung versteht man die Längenveränderung gegenüber dem voll entspannten Stützverband, die erreicht wird, wenn der orthopädische Stützverband in Längsrichtung pro cm Breite mit 10 N belastet wird. Solche Messungen können beispielsweise nach DIN 61 632 (April 1985) durchgeführt werden.

Die erfindungsgemäßen Stützverbände weisem im allgemeinen vor Aushärtung des Reaktivharzes eine Dehnbarkeit in Querrichtung von 20 bis 300 %, bevorzugt von 40 bis 200 %, auf.

Die erfindungsgemäßen orthopädischen Stützverbände weisen im allgemeinen ein Gewicht pro Quadratmeter von 40 bis 300 g, bevorzugt von 100 bis 200 g, auf.

Als erfindungsgemäße Stützverbände werden Textilien aus Fasern eingesetzt, deren Längendehnung durch einen Schrumpfungsprozeß eingestellt wurde.

Der Schrumpfprozeß setzt nach Aktivierung des textilen Flächengebildes bzw. der darin enthaltenen Garne ein, wobei die Aktivierung z.B. mit Hilfe von folgenden Methoden erreicht werden kann:
a) thermische Behandlung mit Heißluft im Temperaturbereich 80 - 250°C,
b) thermische Behandlung mit Wasserdampf bzw. überhitztem Wasserdampf im Temperaturbereich 100 - 180°C,
c) Naßbehandlung des textilen Flächengebildes unter Verwendung von geeigneten Flüssigkeitsmedien, z.B. Wasser, Alkohol gegebenenfalls in Gegenwart von Hilfsmitteln (z.B. Tenside).

Die erfindungsgemäßen orthopädischen Stützverbände bestehen in Längsrichtung aus polyfilen, texturierten Polyester-Filamentfäden und in Querrichtung aus Fasern aus hochfesten Polyesterfasern, bevorzugt Polyethylenterephthalaten, mit einem Elastizitätsmodul von 900 bis 2000 daN/mm².
Der Elastizitätsmodul kann nach an sich bekannten Verfahren bestimmt werden (Synthesefasern, Seiten 63 bis 68 (1981), Verlag Chemie, Weinheim).

Die Verarbeitungsformen der erfindungsgemäßen orthopädischen Stützverbände können Gewebe, Gewirke, Gestricke oder Vliese sein. Bevorzugt seien Gewirke wie Kettengewirke, Raschelgewirke und Trikotgewirke genannt. Insbesondere bevorzugt werden Raschelgewirke.

Wasserhärtende Reaktivharze sind bevorzugt Harze auf Polyurethan- oder Polyvinylharz-Basis.

Als wasserhärtende Polyurethane kommen erfindungsgemäß alle an sich bekannten organischen Polyisocyanate in Frage, d.h. beliebige Verbindungen bzw. Gemische von Verbindungen, die pro Molekül mindestens zwei organisch gebundene Isocyanatgruppen aufweisen. Hierzu gehören sowohl niedermolekulare Polyisocyanate mit einem unter 400 liegendem Molekulargewicht als auch Modifizierungsprodukte derartiger niedermolekularer Polyisocyanate mit einem aus der Funktionalität und dem Gehalt an funktionellen Gruppen berechenbaren, z,B. 400 bis 10.000, vorzugsweise 600 bis 8.000, und insbesondere 800 bis 5.000, betragenden Molekulargewicht. Geeignete niedermolekulare Polyisocyanate sind beispielsweise solche der Formel

Q (NCO)ₙ,

in der
n = 2 bis 4, vorzugsweise 2 bis 3,
und
- Q: einen aliphatischen Kohlenwasserstoffrest mit 2 bis 18, vorzugsweise 6 bis 10 C-Atomen,
einen cycloaliphatischen Kohlenwasserstoffrest mit 4 bis 15, vorzugsweise 5 bis 10 C-Atomen,
einen aromatischen Kohlenwasserstoffrest mit 6 bis 15, vorzugsweise 6 bis 13 C-Atomen,
oder einen araliphatischen Kohlenwasserstoffrest mit 8 bis 15, vorzugsweise 8 bis 13 C-Atomen,
bedeuten.

Geeignete derartige niedermolekulare Polyisocyänate sind z.B. Hexamethylendiisocyanat, 1,12-Dodecandiisocyanat, Cyclobutan-1,3-diisocyanat, Cyclohexan-1,3- und -1,4-diisocyanat sowie beliebige Gemische dieser Isomeren, 1-Isocyanato-3,3,5-trimethyl-5-isocyanatomethylcyclohexan, 2,4- und 2,6-Hexahydrotoluylendiisocyanat sowie beliebige Gemische dieser Isomeren, Hexahydro-1,3- und/oder -1,4-phenylendiisocyanat, Perhydro-2,4'- und/oder -4,4'-diphenylmethan-diisocyanat, 1,3- und 1,4-Phenylendiisocyanat, 2,4- und 2,6-Toluylendiisocyanat sowie beliebige Gemische dieser Isomeren, Diphenylmethan-2,4'- und/oder -4,4'-diisocyanat, Naphthylen-1,5-diisocyanat, Triphenylmethan-4,4',4''-triisocyanat oder Polyphenyl-polymethylenpolyisocyanate, wie sie durch Anilin-Formaldehyd-Kondensation und anschließende Phosgenierung erhalten werden.

Geeignete höhermolekulare Polyisocyanate sind Modifizierungsprodukte derartiger einfacher Polyisocyanate, d.h. Polyisocyanate mit z,B. Isocyanurat-, Carbodiimid-, Allophanat-, Biuret- oder Uretdion-Struktureinheiten, wie sie nach an sich bekannten Verfahren des Standes der Technik aus den beispielhaft genannten einfachen Polyisocyanaten der oben genannten allgemeinen Formel hergestellt werden können. Unter den höhermolekularen, modifizierten Polyisocyanaten sind insbesondere die aus der Polyurethanchemie bekannten Prepolymeren mit endständigen Isocyanatgruppen des Molekulargewichtsbereichs 400 bis 10.000, vorzugsweise 600 bis 8.000 und insbesondere 800 bis 5.000, von Interesse, Diese Verbindungen werden in an sich bekannter Weise durch Umsetzung von überschüssigen Mengen an einfachen Polyisocyanaten der beispielhaft genannten Art mit organischen Verbindungen mit mindestens zwei gegenüber Isocyanatgruppen reaktionsfähigen Gruppen, insbesondere organischen Polyhydroxylverbindungen hergestellt. Geeignete derartige Polyhydroxylverbindungen sind sowohl einfache mehrwertige Alkohole wie z.B. Ethylenglykol, Trimethylolpropan, Propandiol-1,2 oder Butandiol-1,2, insbesondere jedoch höhermolekulare Polyetherpolyole und/oder Polyesterpolyole der aus der Polyurethanchemie an sich bekannten Art mit Molekulargewichten von 600 bis 8.000, vorzugsweise 800 bis 4.000, die mindestens zwei, in der Regel 2 bis 8, vorzugsweise aber 2 bis 4 primäre und/oder sekundäre Hydroxylgruppen aufweisen. Selbstverständlich können auch solche NCO-Prepolymere eingesetzt werden, die beispielsweise aus niedermolekularen Polyisocyanaten der beispielhaft genannten Art und weniger bevorzugten Verbindungen mit gegenüber Isocyanatgruppen reaktionsfähigen Gruppen wie z.B. Polythioetherpolyolen, Hydroxylgruppen aufweisenden Polyacetalen, Polyhydroxypolycarbonaten, Hydroxylgruppen aufweisenden Polyesteramiden oder Hydroxylgruppen aufweisenden Copolymerisaten olefinisch ungesättigter Verbindungen erhalten worden sind. Zur Herstellung der NCO-Prepolymeren geeignete Verbindungen mit gegenüber Isocyanatgruppen reaktionsfähigen Gruppen, insbesondere Hydroxylgruppen, sind beispielsweise die in US-A-4 218 543, Kolonne 7, Zeile 29 bis Kolonne 9, Zeile 25 beispielhaft offenbarten Verbindungen. Bei der Herstellung der NCO-Prepolymeren werden diese Verbindungen mit gegenüber Isocyanatgruppen reaktionsfähigen Gruppen mit einfachen Polyisocyanaten der oben beispielhaft genannten Art unter Einhaltung eines NCO/OH-Äquivalentverhältnisses von >1 zur Umsetzung gebracht. Die NCO-Prepolymeren weisen im allgemeinen einen NCO-Gehalt von 2,5 bis 30, vorzugsweise 6 bis 25 Gew.-% auf. Hieraus geht bereits hervor, daß im Rahmen der vorliegenden Erfindung unter "NCO-Prepolymeren" bzw. unter "Prepolymeren mit endständigen Isocyanatgruppen" sowohl die Umsetzungsprodukte als solche als auch ihre Gemische mit überschüssigen Mengen an nicht umgesetzten Ausgangspolyisocyanaten, die oft auch als "Semiprepolymer" bezeichnet werden, zu verstehen sind.

Erfindungsgemäß besonders bevorzugte Polyisocyanatkomponenten sind die in der Polyurethanchemie üblichen technischen Polyisocyanate, d.h. Hexamethylendiisocyanat, 1-Isocyanato-3,3,5-trimethyl-5-isocyanatomethyl-cyclohexan (Isophorondiisocyanat, abgekürzt: IPDI), 4,4'-Diisocyanato-dicyclohexylmethan, 4,4'-Diisocyanatodiphenylmethan, dessen Gemische mit den entsprechenden 2,4'- und 2,2'-Isomeren, Polyisocyanatgemische der Diphenylmethanreihe wie sie durch Phosgenierung von Anilin/Formaldehyd-Kondensaten in an sich bekannter Weise gewonnen werden können, die Biuret- oder Isocyanuratgruppen aufweisenden Modifizierungsprodukte dieser technischen Polyisocyanate und insbesondere NCO-Prepolymere der genannten Art auf Basis dieser technischen Polyisocyanate einerseits und den beispielhaft genannten einfachen Polyolen und/oder Polyetherpolyolen und/oder Polyesterpolyolen andererseits, sowie beliebige Gemische derartiger Polyisocyanate. Isocyanate mit aromatisch gebundenen NCO-Gruppen sind erfindungsgemäß bevorzugt. Eine erfindungsgemäß besonders bevorzugte Polyisocyanat-Komponente stellt teilweise carbodiimidisiertes Diisocyanatodiphenylmethan dar, welches infolge Anlagerung von monomerem Diisocyanat an die CarbodiimidStruktur auch Uretonimingruppen aufweist.

Die wasserhärtenden Polyurethane können an sich bekannte Katalysatoren enthalten. Insbesondere können dies tert. Amine sein, die die Isocyanat/Wasser-Reaktion und nicht eine Selbstreaktion (Trimerisierung, Allophanatisierung) katalysieren (DE-A 23 57 931). Als Beispiele seien genannt tert. aminhaltige Polyether (DE-A 26 51 089), niedermolekulare tert. Amine, wie
oder Dimorpholindiethylether oder Bis-(2,6-dimethylmorpholino)-diethylether (WO 86/01397). Der Gehalt an Katalysator bezogen auf den tert.-Stickstoff beträgt im allgemeinen 0,05 bis 0,5 Gew.-% bezogen auf das Polymerharz.

Wasserhärtende Polyvinylharze können beispielsweise Vinylverbindungen sein, die aus einem hydrophilen Prepolymer mit mehr als einer polymerisierbaren Vinylgruppe bestehen, in der ein fester, unlöslicher Vinyl-Redox Katalysator eingelagert ist, dessen einer Bestandteil von einer wasserlöslichen bzw. wasserdurchlässigen Hülle umkapselt ist. Ein solcher Redox Katalysator ist beispielsweise Natriumhydrogensulfit/Kupfer(II)sulfat, bei dem beispielsweise das Kupfersulfat mit Poly-2-hydroxyethylmethylacrylat verkapselt ist.

Polyvinylharze werden beispielsweise in der EP-A 01 36 021 beschrieben.
Bevorzugt werden wasserhärtende Polyurethane.

Die wasserhärtenden Kunststoffharze können an sich bekannte Zusatzmittel enthalten, wie z.B. Verlaufshilfsmittel, Thixotropiermittel, Entschäumer und Gleitmittel.

Weiterhin können die Kunststoffharze eingefärbt sein oder, falls erwünscht, UV-Stabilisatoren enthalten.

Als Zusatzmittel seien beispielsweise genannt: Polydimethylsiloxane, Calciumsilikate vom Aerosil-Typ, Polywachse (Polyethylenglykole), UV-Stabilisatoren vom Ionol-Typ (DE-A 29 21 163), Farbpigmente, wie Ruß, Eisenoxide, Titandioxid oder Phthalocyanine.

Die insbesondere für Polyurethan-Prepolymere geeigneten Zusatzmittel sind im Kunststoff-Handbuch, Band 7, Polyurethane, Seiten 100 bis 109 (1983) beschrieben. Sie werden im allgemeinen in einer Menge von 0,5 bis 5 % (bezogen auf das Harz) zugesetzt.

Es wurde auch ein Verfahren zur Herstellung der erfindungsgemäßen orthopädischen Stützverbände mit einem wasserhärtenden Reaktivharz gefunden, das dadurch gekennzeichnet ist, daß man aus den beschriebenen Polyesterfasern das Textil hergestellt, eine Dehnbarkeit in Längsrichtung von 15 bis 200 % und in Querrichtung von 20 - 300 % einstellt und dann mit dem wasserhärtenden Kunststoffharz imprägniert und/oder beschichtet.

Die Herstellung des Textils, also des Gewebes oder des Gewirkes, kann in an sich bekannter Weise erfolgen.

Die Einstellung der Dehnbarkeit in Längsrichtung kann bevorzugt durch eine thermische Schrumpfung oder eine Naßbehandlung erfolgen Die Durchführung der thermischen Schrumpfung ist an sich bekannt und kann entweder im Trockenofen mit Warmluft und in Spezialöfen mit über-hitztem Wasserdampf durchgeführt werden. Die Verweildauer des zu schrumpfenden Materials beträgt im allgemeinen 0,1 bis 60 Minuten, bevorzugt 0,5 bis 5 Minuten, in dem erwärmten Bereich.

Die erfindungsgemäßen Stützverbände können für Stützverbände im medizinischen und veterinärmedizinischen Bereich verwendet werden. Sie weisen einen hervorragenden Anlegekomfort auf, was sich darin zeigt, daß sowohl menschliche wie tierische Extremitäten an schwierigen Stellen wie Knie, Ellenbogen oder Ferse faltenfrei umwickelt worden können.

Ähnliches gilt für andere Anwendungsbereiche bei denen man Formteile, die gebogen oder verwinkelt sind, faltenfrei umwickeln kann.

Gegenüber den bekannten Bandagen aus Glasfasern haben die erfindungsgemäßen Stützverbände bei überlegener Festigkeit, den Vorteil eines leichteren Gewichtes. Hinzu kommt das sie keine scharfen Kanten ausbilden, rückstandfrei verbrennen und bei der Abnahme mit einer Säge und bei der Verarbeitung keinen Glasstaub bilden. Ein besonderer Vorteil ist die erhöhte Röntgentransparenz. Im Vergleich zu Bandagen aus Glasfasern brechen die erfindungsgemäßen Stützverbände selbst bei starker Deformation nicht.

Die erfindungsgemäßen orthopädischen Stützverbände, die mit einem wasserhärtenden Kunststoffharz imprägniert und/oder beschichtet sind, werden im allgemeinen unter Ausschluß von Feuchtigkeit gelagert.

### Beispiel 1 (wasserhärtende Kunststoffharze)

Die textilen Trägermaterialien (Beispiel 2) werden mit nachstehend aufgeführten Harzen beschichtet.

### Prepolymer I

100 Tle. eines technischen Polyphenyl-polymethylen-polyisocyanates, erhalten durch Phosgenierung eines AnilinFormaldehyd-Kondensates (η25°C = 200 mPa.s; NCO-Gehalt = 31 %), (Roh-MDI), werden mit 32,2 Teilen propoxyliertem Triethanolamin (OH-Zahl = 150 mg KOH/g) zu einem Prepolymer mit 20,0 % NCO-Gehalt und einer Viskosität von η25°C = 20.000 mPa.s umgesetzt. Katalysatorgehalt = 0,30 % tert. Aminstickstoff.

### Prepolymer II

660,0 Tle. Bis-(4-isocyanatophenyl)-methan, welches carbodiimidisierte Anteile enthält (NCO-Gehalt = 29 %), werden mit 3400 Tlen. propoxyliertem Triethanolamin (OH-Zahl = 150 mg KOH/g) zu einem Prepolymer umgesetzt. Ferner werden zugesetzt 1 Teil eines Polydimethylsiloxans mit einer Viskosität η25°C von 11,24 mPa.s und 15 Tle. eines handelsüblichen UV-Stabilisators (ein Cyanalkylindolderivat). Das Prepolymer hat nach der Abreaktion eine Viskosität η25°C von 23 000 mPa.s und einen Isocyanatgehalt von 13,5 %; es enthält 0,45 % tert. Stickstoff.

### Prepolymer III

In einen Rührkessel werden 6,48 kg Isocyanat (Bis(4-isocyanatophenyl)-methan, weiches carbodiimidisierte Anteile enthält, vorgelegt. Dann werden 7,8 g eines Polydimethylsiloxans mit η25°C = 30 000 g/mol und 4,9 g Benzoylchlorid sowie danach 1,93 kg eines durch Propoxylierung von Propylenglykol hergestellten Polyethers (OH-Zahl 112 mg KOH/g), 1,29 kg eines durch Propoxylierung von Glycerin hergestellten Polyesters (OH-Zahl 250 mg KOH/g) und 190 g Dimorpholinodiethylether zugegeben. Nach 30 Minuten erreicht die Reaktionstemperatur 45°C, nach 1 Stunde ist das Temperaturmaximum von 48°C erreicht 500 g eines Polydimethylsiloxans mit η25°C = 100 mPa.s werden zugesetzt und untergerührt. Die Viskosität des fertigen Prepolymers η25°C beträgt 15 700 mPa.s, der Isocyanatgehalt 12,9 %.

### Prepolymer IV

100 Tle. eines technischen Polyphenyl-polymethylen-polyisocyanats, erhalten durch Phosgenierung eines Anilin-Formaldehyd-Kondensates (η25°C: 200 mPa.s; NCO-Gehalt: 31 % (Roh-MDI) werden mit 32,2 Teilen ethoxyiiertem Triethanolamin (OH-Zahl = 149 mg KOH/g) zu einem Prepolymer mit 18,9 % NCO-Gehalt und einer Viskosität von η25°C: 28000 mPa.s umgesetzt. Katalysatorgehalt: 0,3 % tert. Aminstickstoff.

### Beispiel 2 (Trägermaterialien)

Die Kenndaten des verwendeten textilen Trägermaterials sind in Tabelle 1 zusammengestellt.

**Tabelle 2**

| Charakterisierung der Garntypen | |
|---|---|
| PES-TEXS: | 167 dtex, f 30 x 2, polyfines texturiertes Polyesterfilamentgarn HE-Garn, K = 62 %) E = 450 daN/mm² |
| PES-TEX: | 167 dtex, f 30 x 1, polyfiles texturiertes Polyesterfilamentgarn (HE-Garn, K = 60%) E = 420 daN/mm² |
| PES-HF: | 550 dtex, f 96 VZ 60, polyfiles, hochfestes Polyesterfilamentgarn normal schrumpfend, E = 1650 daN/mm² |
| PES-NS: | 830 dtex, f 200, polyfiles, hochfestes Polyesterfilamentgarn, normal schrumpfend E = 1170 daN/mm² |
| PES-MF: | 550 dtex, f 96, polyfiles, hochfestes Polyesterfilamentgarn, schrumpfarm, E = 980 daN/mm² |
| PES-ST: | 45 tex x 1, normales Polyester Spinnfasergarn (Stapelfaser), E = 320 daN/mm² |
| K: Kennkräuselung (DIN 53 840) E: Elastizitätsmodul | |

Das Trägermaterial wird zur Erzielung einer optimalen Längendehnung thermisch geschrumpft, z.B. 5 Minuten bei 110°C mit Wasserdampf oder 10 Minuten bei 135°C mit Heißluft im Trockenschrank. Falls erforderlich wird zu dem eigentlichen Verarbeitungsschritt nochmals bei 110° bis 190°C getrocknet, um Reste von Feuchtigkeit vollständig zu entfernen. Die Beschichtung mit den Prepolymeren I bis IV erfolgt in einer trockenen Kabine, deren relative Feuchte durch einen Taupunkt des Wassers von unterhalb -20°C gekennzeichnet ist. Die Beschichtung mit Harz wird so durchgeführt, daß man das Gewicht der gewünschten Länge des textilen Gewirkebandes ermittelt (z.B. 3 m oder 4 yard) und dann die für eine ausreichende Verklebung erforderliche Menge des Prepolymers berechnet und auf das Gewirkeband aufbringt. Diese Beschichtung kann in der Weise erfolgen, daß das Prepolymer in einem geeigneten inerten Lösungsmittel (beispielsweise Methylenchlorid oder Aceton) aufgelöst wird, das Gewirkeband damit getränkt und das Lösungsmittel anschließend im Vakuum entfernt wird. Weiterhin kann das Harz aber auch über geeignete Walzenimprägnierwerke oder Schlitzdüsen aufgebracht werden. Solche Imprägniereinrichtungen sind z.B. in der US-A-4 502 479 und der US-A-4 427 002 beschrieben. Die Höhe des Harzgehaltes richtet sich nach dem jeweiligen Verwendungszweck. Für den Einsatz als synthetische Stützverbände beträgt die Höhe des Harzgehaltes 35 bis 65 %, während für technische Verwendungen als Isolierung oder Abdichtung eine vollständige Tränkung aller Maschenöffnungen erwünscht sein kann (Auftragsmenge von mehr als 65 %) (Auftragsmenge bezogen auf Gesamtgewicht). Die auf Länge geschnittenen beschichteten Bänder werden dann im entspannten Zustand aufgerollt und in einer wasserdampfundurchlässigen Folie versiegelt. Zur Herstellung der in den nachfolgenden Beispielen aufgeführten Probekörper, wird der Folienbeutel geöffnet und die Rolle in Wasser getaucht. Danach wird die tropfnasse Rolle in einem Arbeitsgang zu dem gewünschten Formkörper gewickelt. Die Verarbeitungszeit des erfindungsgemäß bevorzugten Polyurethan-Prepolymeren beträgt ca. 2 bis 8 Minuten. Die Längendehnung des nicht gehärteten beschichteten Bandes ist in der Tabelle 1 angegebenen.

### Beispiel 3 (Vergleichsbeispiel)

3,66 m des Vergleichsmaterials V1 mit einem Gewicht von 79,9 g werden mit 51,1 g Prepolymer II in der oben angegebenen Art beschichtet, aufgerollt und verpackt.

### Beispiel 4 (Vergleichsbeispiel)

3,00 m des Vergleichsmaterials V2 mit einem Gewicht von 14,4 g werden mit 22,3 g Prepolymer I in der oben angegebenen Art beschichtet, aufgerollt und verpackt.werden 4 Probekörper gewickelt, die

### Beispiel 19

Es einen Innendurchmesser von 76 mm besitzen und aus 10 Lagen bestehen, die bündig übereinander angeordnet sind. Zur Bestimmung der Bruchfestigkeit werden die Probekörper 24 Stunden bei 40°C und danach 3 Stunden bei 21°C aufbewahrt. Danach werden sie in einer Druck-Dehnungs-Maschine (Typ Zwick Nr. 1484) zwischen zwei Platten in radialer Richtung (parallel zur Zylinderachse) zerdrückt, wobei maximale Kraft F und die dazugehörige Deformationsstrecke festgehalten werden (Vorschubgeschwindigkeit 50 mm/Min).

| Ergebnisse: | | |
|---|---|---|
| Probekörper aus Beispiel* | F_{Max} [N] | Deformationsweg [mm] |
| 3 | 1300 | 15 |
| 4 | 377 | 18 |
| 12 | 840 | 60 |
| 13 | 1310 | 20 |

| | | |
|---|---|---|
| *) überschüssiges Band wird verworfen. | | |

### Beispiel 20

Es werden 5 Probekörper gewickelt, die einen Innendurchmesser von 45 mm besitzen und aus 7 Lagen bestehen, die bündig übereinander angeordnet sind. Zur Bestimmung der Bruchfestigkeit werden sie analog zu Beispiel 19 in einer Druck-Dehnungs-Maschine zu 20 % deformiert (9 mm). Die erforderliche Kraft F wird festgestellt.

| Ergebnisse: | |
|---|---|
| Probekörper aus Bsp. | bemessene Kraft F [N] bei 20 % Deformation |
| 3 | 1050 |
| 4 | 180 |
| 8 | 960 |
| 9 | 900 |
| 10 | 1120 |

### Beispiel 21

Es werden 4 Prüfkörper gewickelt, die einen Innendurchmesser von 76 mm besitzen und aus 8 Lagen bestehen, die bündig übereinander angeordnet sind. Zur Bestimmung der Bruchfestigkeit werden sie analog zu Beispiel 19 in einer Druck-Dehnungs-Maschine deformiert, wobei hier sowohl die Kraft bei 20 % und 50 % Deformation gemessen wurde.

| Ergebnisse: | | |
|---|---|---|
| Probekörper aus | Gemessene Kraft F [N] | |
| Bsp. | bei 20 % Deform. | bei 50 % Deform. |
| 3 | 892 | 1052 |
| 4 | 185 | 264 |
| 5 | 236 | 447 |
| 6 | 404 | 587 |

Beispiele 19, 20 und 21 verdeutlichen, daß längendehnbare textile Trägermaterialien die aus hochfesten Polyesterfasern bestehen bezüglich der Bruchfestigkeit auf dem Niveau der Glasfaserbänder liegen, obwohl sie vorteilhafterweise gewichtsmäßig ca. 1/2 bis 1/3 und bezüglich des E-Moduls sogar ca, 1/7 tiefer liegen.

Somit sind längendehnbare textile Trägermaterialien durchaus in der Lage, längendehnbare Glasfaser-Trägermaterialien zu ersetzen, da sie neben ihren guten Bruchfestigkeitseigenschaften bedingt durch die Längendehnbarkeit auch ein gleich gutes Anlegeverhalten besitzen, jedoch Nachteile wie schlechte Röntgentransparenz, Scharfkantigkeit und den gefährlichen Glasstaub nicht aufweisen.

### Beispiel 22

Analog zu Beispiel 19 werden 4 Prüfkörper gewickelt und die Bruchfestigkeit bei 20 % und 50 % Deformation bestimmt.

| Ergebnisse: | | |
|---|---|---|
| Probekörper aus | Gemessene Kraft F [N] | |
| Bsp. | bei 20 % Deform. | bei 50 % Deform. |
| 15 | 220 | 349 |
| 16 | 223 | 376 |
| 17 | 280 | 435 |
| 18 | 163 | 175 (gebrochen) |

Das Beispiel zeigt, daß die Bruchfestigkeit unabhängig vom Harztyp ist (Probekörper aus Bsp. 15 und 16). Weiterhin, daß hochfeste polyfile Polyesterfasern den normalen Polyester-Spinnfasern (Stapelgarnen) deutlich überlegen sind (Probekörper aus Bsp. 17 und 18).

## Patentansprüche (Patentansprüche für folgende(n) Vertragsstaat(en): AT, BE, CH, DE, FR, GB, GR, IT, LI, LU, NL, SE)

1. Orthopädische Stützverbände bestehend aus einem mit wasserhärtenden Kunststoffharzen imprägnierten und/oder beschichtetem textilen Träger, dadurch gekennzeichnet, daß der textile Träger in Längsrichtung aus geschrumpften polyfilen texturierten Polyesterfilamentfäden und in Querrichtung aus hochfesten Polyesterfasern mit einem Elastizitätsmodul von 900 - 2000 daN/mm² besteht und der Stützverband vor der Aushärtung in Längsrichtung eine Dehnbarkeit von 15 bis 200 % und in Querrichtung von 20 - 300 % aufweist.

2. Stützverbände gemäß Anspruch 1, dadurch gekennzeichnet, daß sie vor dem Aushärten in Längsrichtung eine Dehnbarkeit von 15 - 80 % aufweisen.

3. Stützverbände gemäß Anspruch 1, dadurch gekennzeichnet, daß der textile Träger ein Gewicht von 40 bis 300 g/m² aufweist.

4. Stützverbände gemäß Anspruch 1, dadurch gekennzeichnet, daß die hochfesten Polyesterfasern aus Polyethylenterephthalaten bestehen.

5. Stützverbände gemäß Anspruch 1, dadurch gekennzeichnet, daß als wasserhärtendes Kunststoffharz ein Polyurethanharz eingesetzt wird.

6. Verfahren zur Herstellung von orthopädischen Stützverbänden bestehend aus einem mit wasserhärtenden Kunststoffharzen imprägnierten und/oder beschichteten textilen Träger, der in Längsrichtung aus polyfilen texturierten Polyesterfilamentfäden und in Querrichtung aus hochfesten Polyesterfäden mit einem Elastizitätsmodul von 900 - 2000 daN/mm² besteht und vor der Aushärtung in Längsrichtung eine Dehnbarkeit von 15 - 200 % und in Querrichtung von 20 - 300 % aufweist, dadurch gekennzeichnet, daß man zunächst den textilen Träger aus in Längsrichtung schrumpfbaren polyfilen Polyesterfilamentfäden und in Querrichtung aus hochfesten Polyesterfäden mit einem Elastizitätsmodul von 900 - 2000 daN/mm² herstellt, danach durch thermische Schrumpfung im Temperaturbereich von 80 - 200°C und/oder durch Naßschrumpfung durch Eintauchen und/oder Imprägnierung des textilen Trägers in ein flüssiges Medium gegebenenfalls in Gegenwart von Hilfsmitteln, eine Dehnbarkeit des textilen Trägers in Längsrichtung von 15 - 200 % einstellt und dann mit dem wasserhärtenden Kunststoffharz imprägniert und/oder beschichtet.

## Patentansprüche (Patentansprüche für folgende(n) Vertragsstaat(en): ES)

1. Verfahren zur Herstellung von orthopädischen Stützverbänden bestehend aus einem mit wasserhärtenden Kunststoffharzen imprägnierten und/oder beschichteten textilen Träger, der in Längsrichtung aus polyfilen texturierten Polyesterfilamentfäden und in Querrichtung aus hochfesten Polyesterfäden mit einem Elastizitätsmodul von 900 - 2000 daN/mm² besteht und vor der Aushärtung in Längsrichtung eine Dehnbarkeit von 15 - 200 % und in Querrichtung von 20 - 300 % aufweist, dadurch gekennzeichnet, daß man zunächst den textilen Träger aus in Längsrichtung schrumpfbaren polyfilen Polyesterfilamentfäden und in Querrichtung aus hochfesten Polyesterfäden mit einem Elastizitätsmodul von 900 - 2000 daN/mm² herstellt, danach durch thermische Schrumpfung im Temperaturbereich von 80 - 200°C und/oder durch Naßschrumpfung durch Eintauchen und/oder Imprägnierung des textilen Trägers in ein flüssiges Medium gegebenenfalls in Gegenwart von Hilfsmitteln, eine Dehnbarkeit des textilen Trägers in Längsrichtung von 15 - 200 % einstellt und dann mit dem wasserhärtenden Kunststoffharz imprägniert und/oder beschichtet.

## Claims (Claims for the following Contracting State(s): AT, BE, CH, DE, FR, GB, GR, IT, LI, LU, NL, SE)

1. Orthopaedic support dressings comprising a textile carrier impregnated and/or coated with water-hardening synthetic resins, characterised in that the textile carrier comprises shrunk polyfilament texturised polyester filament threads in the longitudinal direction and high-strength polyester fibres having an elasticity modulus of 900-2000 daN/mm² in the transverse direction, and the support dressing has an extensibility of 15 to 200 % in the longitudinal direction and of 20-300 % in the transverse direction before hardening.

2. Support dressings according to Claim 1, characterised in that they have an extensibility of 15-80 % in the longitudinal direction before hardening.

3. Support dressings according to Claim 1, characterised in that the textile carrier weighs 40 to 300 g/m².

4. Support dressings according to Claim 1, characterised in that the high-strength polyester fibres comprise polyethylene terephthalates.

5. Support dressings according to Claim 1, characterised in that a polyurethane resin is employed as the water-hardening synthetic resin.

6. Process for the preparation of orthopaedic support dressings comprising a textile carrier impregnated and/or coated with water-hardening synthetic resins, which comprises polyfilament texturised polyester filament threads in the longitudinal direction and high-strength polyester threads having an elasticity modulus of 900-2000 daN/mm² in the transverse direction and has an extensibility of 15-200 % in the longitudinal direction and of 20-300 % in the transverse direction before hardening, characterised in that the textile carrier is first prepared from shrinkable polyfilament polyester filament threads in the longitudinal direction and from high-strength polyester threads having an elasticity modulus of 900-2000 daN/mm² in the transverse direction, an extensibility of the textile carrier of 15-200 % in the longitudinal direction is then established by thermal shrinkage in the temperature range from 80 to 200°C and/or by wet shrinkage by immersion and/or impregnation of the textile carrier in a liquid medium, if appropriate in the presence of auxiliaries, and the carrier is then impregnated and/or coated with the water-hardening synthetic resin.

## Claims (Claims for the following Contracting State(s): ES)

1. Process for the preparation of orthopaedic support dressings comprising a textile carrier impregnated and/or coated with water-hardening synthetic resins, which comprises polyfilament texturised polyester filament threads in the longitudinal direction and high-strength polyester threads having an elasticity modulus of 900-2000 daN/mm² in the transverse direction and has an extensibility of 15-200 % in the longitudinal direction and of 20-300 % in the transverse direction before hardening, characterised in that the textile carrier is first prepared from shrinkable polyfilament polyester filament threads in the longitudinal direction and from high-strength polyester threads having an elasticity modulus of 900-2000 daN/mm² in the transverse direction, an extensibility of the textile carrier of 15-200 % in the longitudinal direction is then established by thermal shrinkage in the temperature range from 80 to 200°C and/or by wet shrinkage by immersion and/or impregnation of the textile carrier in a liquid medium, if appropriate in the presence of auxiliaries, and the carrier is then impregnated and/or coated with the water-hardening synthetic resin.

## Revendications (Revendications pour l'(les) Etat(s) contractant(s) suivant(s): AT, BE, CH, DE, FR, GB, GR, IT, LI, LU, NL, SE)

1. Pansements de soutien orthopédiques constitues d'un support textile imprégné et/ou enduit de résines synthétiques durcissables à l'eau, caractérisés en ce que le support textile est constitué, en direction longitudinale, par des fibres continues en polyester, multifilaires, texturées et ayant subi un retrait, et, en direction transversale, par des fibres en polyester à haute résistance avec un module d'élasticité de 900-2000 daN/mm², et le pansement de soutien présente, avant le durcissement, en direction longitudinale, une extensibilité de 15 à 200% et, en direction transversale, de 20 à 300%.

2. Pansements de soutien selon la revendication 1, caractérisés en ce qu'ils présentent, avant le durcissement, en direction longitudinale, une extensibilité de 15 à 80%.

3. Pansements de soutien selon la revendication 1, caractérisés en ce que le support textile présente un poids de 40 à 300 g/m².

4. Pansements de soutien selon la revendication 1, caractérisés en ce que les fibres en polyester à haute résistance sont constituées par des polyéthylènetéréphtalates.

5. Pansements de soutien selon la revendication 1, caractérisés en ce que, comme résine synthétique durcissable à l'eau, on met en oeuvre une résine de polyuréthanne.

6. Procédé pour la fabrication de pansements de soutien orthopédiques constitués d'un support textile imprégné et/ou enduit de résines synthétiques durcissables à l'eau, lequel support textile est constitué, en direction longitudinale, par des fibres continues en polyester, multifilaires, texturées et, en direction transversale, par des fibres en polyester à haute résistance avec un module d'élasticité de 900-2000 daN/mm², et le pansement de soutien présente, avant le durcissement, en direction longitudinale, une extensibilité de 15 à 200% et, en direction transversale, de 20 à 300%_{,} caractérisé en ce qu'on fabrique d'abord le support textile à partir de fibres continues en polyester, multifilaires, aptes au retrait, en direction longitudinale, et par des fibres en polyester à haute résistance avec un module d'élasticité de 900-2000 daN/mm² en direction transversale, ensuite on règle une extensibilité du support textile en direction longitudinale de 15 à 200% par retrait thermique dans un domaine de température de 80 à 200°C et/ou à l'intervention d'un retrait par voie humide par immersion et/ou imprégnation du support textile dans un milieu liquide éventuellement en présence d'adjuvants, et ensuite on l'imprègne et/ou on l'enduit avec la résine synthétique durcissable à l'eau.

## Revendications (Revendications pour l'(les) Etat(s) contractant(s) suivant(s): ES)

1. Procédé pour la fabrication de pansements de soutien orthopédiques constitués d'un support textile imprégné et/ou enduit de résines synthétiques durcissables à l'eau, lequel support textile est constitué, en direction longitudinale, par des fibres continues en polyester, multifilaires, texturées et, en direction transversale, par des fibres en polyester à haute résistance avec un module d'élasticité de 900-2000 daN/mm², et le pansement de soutien présente, avant le durcissement, en direction longitudinale, une extensibilité de 15 à 200% et, en direction transversale, de 20 à 300%, caractérisé en ce qu'on fabrique d'abord le support textile à partir de fibres continues en polyester multifilaires aptes au retrait, en direction longitudinale, et par des fibres en polyester à haute résistance avec un module d'élasticité de 900-2000 daN/mm² en direction transversale, ensuite on règle une extensibilité du support textile en direction longitudinale de 15 à 200% par retrait thermique dans un domaine de température de 80 à 200°C et/ou à l'intervention d'un retrait humide par immersion et/ou imprégnation du support textile dans un milieu liquide éventuellement en présence d'adjuvants, et ensuite on l'imprègne et/ou on l'enduit avec la résine synthétique durcissable à l'eau.
